# EUROPÄISCHE PATENTSCHRIFT

(11) **EP 3 844 340 B1**
(45) Veröffentlichungstag und Bekanntmachung des Hinweises auf die Patenterteilung: **16.07.2025**
(21) Anmeldenummer: 19728420.1
(22) Anmeldetag: 03.06.2019
(51) Int. Cl.: D21F 1/20, D21F 9/02, D21F 11/04

(54) **VERFAHREN UND MASCHINE ZUR HERSTELLUNG EINER MEHRLAGIGEN FASERSTOFFBAHN**
METHOD AND MACHINE FOR PRODUCING A MULTI-LAYER FIBROUS WEB
PROCÉDÉ ET MACHINE DE PRODUCTION D'UNE BANDE FIBREUSE MULTICOUCHE

(30) Priorität: 30.08.2018 DE 102018121155
(43) Veröffentlichungstag der Anmeldung: 07.07.2021
(73) Patentinhaber: Voith Patent GmbH, 89522 Heidenheim (DE)
(72) Erfinder: SCHMIDT-ROHR, Volker, 89522 Heidenheim (DE); RÜHL, Thomas, 73249 Wernau (DE); PRÖSSL, Jürgen, 88263 Horgenzell (DE); GÜLDENBERG, Bernd, 89518 Heidenheim (DE)
(74) Vertreter: Voith Patent GmbH - Patentabteilung
(86) Internationale Anmeldenummer: PCT/EP2019/064340
(87) Internationale Veröffentlichungsnummer: WO 2020/043338

(56) Entgegenhaltungen:
- DE-A1- 102010 029 617
- DE-A1- 19 706 940

## Beschreibung

Die Erfindung betrifft ein Verfahren sowie eine Maschine zur Herstellung einer mehrlagigen Faserstoffbahn, insbesondere mehrlagigen Papier- oder Kartonbahn.

Zur Herstellung mehrlagiger Papiere werden bisher unter anderem an Gapformern Mehrschichtstoffaufläufe eingesetzt. Es sind auch bereits Mehrlagensiebmaschinen oder Langsiebe mit Hybridformer bekannt, bei denen Zweischichtstoffaufläufe eingesetzt werden. Eine solche Anwendung erfolgt bisher hauptsächlich bei Testliner. Ein Einsatz der seit längerem bekannten Mehrschichttechnologie wurde jedoch auch bereits bei verschiedenen anderen Papiersorten versucht.

Solche bekannte Verfahren und Maschinen sind in den Dokumenten DE102010029617 A1 und DE19706940 A1 der Anmelderin beschrieben.

Das Hauptproblem bei einem Mehrschichtstoffauflauf ist nun aber die Lagenreinheit. So werden in der Regel zumindest 40 g/m² Abdeckgewicht benötigt, um eine gleichmäßige Farbe der Deckenlage zu erreichen. Für eine möglichst gute Abdeckung bei niedrigem Gewicht ist häufig eine ganz bestimmte Einstellung von Stoffauflauf und Former erforderlich. Hierbei ist insbesondere ein enges Fenster für die Stoffauflauf-Stoffdichte und die Stoffsuspensionsstrahl-Sieb-Geschwindigkeitsdifferenz von Bedeutung, da beide Parameter einen starken Einfluss auf die Papierfestigkeiten und Formation besitzen. Da die Stoffauflauf-Stoffdichte und die Strahl-Sieb-Geschwindigkeitsdifferenz für eine gute Abdeckung eher höher sein sollten, muss entsprechend ein größeres Reißlängenverhältnis RLV akzeptiert werden, was zu schlechteren Querfestigkeiten (SCT-CD, RCT-CD) führt. Dabei handelt es sich bei dem Reißlängenverhältnis RLV um das Verhältnis der Reißlänge in Maschinenlaufrichtung MD und der Reißlänge in Maschinenquerrichtung CD. Mit dem Streifenstauchwiderstand SCT wird der Stauchwiderstand eines flachen Papierstreifens genormter Abmessungen bestimmt, während mit dem Ringstauchwiderstand RCT der Stauchwiderstand eines zu einem Ring geformten Streifens aus Papier mit genormter Breite und Länge angegeben wird.

Der Erfindung liegt die Aufgabe zugrunde, ein verbessertes Verfahren sowie eine verbesserte Maschine der eingangs genannten Art anzugeben, mit denen die zuvor erwähnten Probleme beseitigt sind. Dabei soll am betreffenden Langsieb bzw. TopFormer insbesondere eine gute Abdeckung in Kombination mit einer hohen Querfestigkeit der gebildeten Faserstoffbahn erreicht werden.

Erfindungsgemäß wird diese Aufgabe durch ein Verfahren und eine Maschine zur Herstellung einer mehrlagigen Faserstoffbahn, insbesondere mehrlagigen Papier- oder Kartonbahn, mit den Merkmalen des Anspruchs 1 bzw. des Anspruch 6 gelöst. Bevorzugte Ausgestaltungen des erfindungsgemäßen Verfahrens und bevorzugte Ausführungsformen der erfindungsgemäßen Maschine ergeben sich aus den Unteransprüchen, der vorliegenden Beschreibung und der Zeichnung.

Das erfindungsgemäße Verfahren zur Herstellung einer mehrlagigen Faserstoffbahn, insbesondere mehrlagigen Papier- oder Kartonbahn bei dem zumindest zwei Lagen aus mittels eines Mehrschichtstoffauflaufs einem mit einer Brustwalzenschüttelung versehenen Langsieb oder TopFormer, insbesondere TopFormer F^{®} der Anmelderin, zugeführten Faserstoffsuspensionen gebildet werden, zeichnet sich dadurch aus, dass eine Decklage und eine Unterdeck- oder Schonlage aus den vom Mehrschichtstoffauflauf gelieferten Faserstoffsuspensionen auf einem um eine Brustwalze mit zugeordneter Brustwalzenschüttelung geführten ersten Langsieb und eine Mittellage auf einem zweiten Langsieb aus einer diesem mittels eines weiteren Stoffauflaufs zugeführten Faserstoffsuspension gebildet werden, die Decklage und Unterdeck- oder Schonlage sowie die Mittellage an einem Berührungspunkt des ersten Langsiebs und des zweiten Langsiebs miteinander vergautscht werden, und die so miteinander vergautschten Lagen insbesondere im Bereich einer Gautschwalze, um die das erste Langsieb nach dem Vergautschen der Decklage und Unterdeck- oder Schonlage mit der Mittellage geführt wird, mit einer auf einem dritten Langsieb aus einer mittels eines weiteren Stoffauflaufs zugeführten Faserstoffsuspension gebildeten Rücklage vergautscht werden.

Dabei kann die mit einer entsprechenden Schüttelvorrichtung versehene Brustwalze, um die das betreffende Langsieb im Bereich des Mehrschichtstoffauflaufs geführt ist, durch die Schüttelvorrichtung insbesondere horizontal in Querrichtung hin und her gerüttelt werden.

Mit dem erfindungsgemäßen Verfahren ist es unter anderem möglich, beispielsweise zwei unterschiedliche Faserstoffe bzw. gefärbte Faserstoffe mit gleichem oder unterschiedlichem Faserlängen- und/oder Feinstoff- und/oder Füllstoffspektrum mit nur einer Formiereinheit zu erzeugen, wobei die Abdeckungsqualität gegenüber einer herkömmlichen Betriebsweise ohne Siebschüttelung deutlich verbessert wird. Bei gleichmäßiger guter Formation wird eine gute Lagenreinheit erzielt. Durch den Einsatz einer Siebschüttelung werden zudem Flocken oder Streifen egalisiert, die sich bisher durch die erforderliche geringe Turbulenz zu Beginn der Blattbildung überwiegend in der oberen Schicht vermehrt ausbilden und dadurch bisher die Abdeckungsqualität negativ beeinflussen können. Die erfindungsgemäße Siebschüttelung bringt somit auch den Vorteil mit sich, dass die durch eine pulsationsarme Blattbildung bedingten Formationseinbußen und Ungleichmäßigkeiten an den Oberflächen ausgeglichen werden, ohne eine Vermischung der verschiedenen Schichten oder Lagen, wie sie zum Beispiel durch Einbringung von Turbulenz entstehen würde, zu bewirken. Darüber hinaus gleicht die Siebschüttelung ein größeres Reißlängenverhältnis RLV aus, das durch den für die Abdeckung und Formation vorteilhaften Betrieb des Stoffauflaufs im Unter- bzw. Überstau entsteht. Durch die erfindungsgemäße Siebschüttelung wird somit insbesondere auch ein größeres Reißlängenverhältnis RLV und die damit verbundene Verringerung der Querfestigkeit vermieden bzw. zumindest reduziert, die sich bisher insbesondere bei der Herstellung von Verpackungspapieren bisher oft nachteilig auswirkt. Schließlich kann durch die Einsparung eines Stoffauflaufs und TopFormers auch die Länge der betreffenden Papiermaschine entsprechend reduziert werden, wodurch sich zudem entsprechend geringere Herstellungskosten ergeben.

Bevorzugt werden mittels des Mehrschichtstoffauflaufs dem betreffenden Langsieb bzw. TopFormer zumindest zwei unterschiedliche oder unterschiedlich gefärbte Faserstoffsuspensionen zugeführt.

Dabei ist insbesondere von Vorteil, wenn mittels des Mehrschichtstoffauflaufs dem betreffenden Langsieb bzw. TopFormer zumindest zwei Faserstoffsuspensionen mit gleichem oder unterschiedlichem Faserlängen- und/oder gleichem oder unterschiedlichem Füllstoffspektrum zugeführt werden.

Gemäß einer bevorzugten praktischen Ausführungsform des erfindungsgemäßen Verfahrens wird zur Fixierung einer aus einer dem betreffenden Langsieb bzw. TopFormer mittels des Mehrschichtstoffauflaufs zugeführten Faserstoffsuspension gebildeten abdeckenden Schicht dem betreffenden Langsieb bzw. TopFormer ein besaugter Siebtisch zugeordnet.

Eine gute Lagenreinheit erfordert zum einen eine rasche Fixierung der abdeckenden Schicht oder Lage und zum anderen eine möglichst gleichmäßig gute Formation, die das unvermeidbare Durchscheinen der anderen Schicht oder Lage insbesondere bei kleinen Flächengewichten der abdeckenden Schicht bzw. hohem Farbkontrast der beiden Schichten gleichsam wie Milchglas egalisiert. Durch den bevorzugt vorgesehenen Saugsiebtisch erfolgt eine raschere Fixierung der abdeckenden Schicht, so dass vorzugsweise mit möglichst kleinen Impulsen die unerwünschte Vermischung der abdeckenden Schicht und der weiteren Schicht im Wesentlichen verhindert wird.

Bevorzugt wird als besaugter Siebtisch demzufolge ein möglichst kleine Impulse erzeugender Siebtisch verwendet, um eine unerwünschte Vermischung der abdeckenden Schicht mit einer jeweiligen weiteren, aus einer anderen vom Mehrschichtstoffauflauf gelieferten Faserstoffsuspension gebildeten Schicht zumindest im Wesentlichen zu verhindern.

Als Mehrschichtstoffauflauf wird vorteilhafterweise ein Zweischichtstoffauflauf eingesetzt.

Von Vorteil ist insbesondere, wenn aus den vom Mehrschichtstofflauf gelieferten Faserstoffsuspensionen eine Decklage und eine Unterdeck- oder Schonlage erzeugt werden.

Gemäß einer bevorzugten praktischen Ausgestaltung des erfindungsgemäßen Verfahrens wird eine vierlagige Faserstoffbahn erzeugt.

Von Vorteil ist insbesondere, wenn eine mehrlagige Faserstoffbahn mit einer Decklage, einer Unterdeck- oder Schonlage, einer Mittellage und einer Rücklage erzeugt wird.

Die insbesondere zur Durchführung des erfindungsgemäßen Verfahrens geeignete erfindungsgemäße Maschine zur Herstellung einer mehrlagigen Faserstoffbahn, insbesondere mehrlagigen Papier- oder Kartonbahn, bei dem zur Bildung von zumindest zwei Lagen ein Mehrschichtstoffauflauf vorgesehen ist und die von diesem Mehrschichtstoffauflauf gelieferten Faserstoffsuspensionen zur Bildung der zumindest zwei Lagen einem mit einer Brustwalzenschüttelung versehenen Langsieb oder TopFormer, insbesondere TopFormer F^{®} der Anmelderin, zugeführt werden, zeichnet sich dadurch aus, dass aus den vom Mehrschichtstoffauflauf gelieferten Faserstoffsuspensionen auf einem um eine Brustwalze mit zugeordneter Brustwalzenschüttelung geführten ersten Langsieb eine Decklage und eine Unterdeck- oder Schonlage und auf einem zweiten Langsieb aus einer diesem mittels eines weiteren Stoffauflaufs zugeführten Faserstoffsuspension eine Mittellage gebildet werden, die Decklage und Unterdeck- oder Schonlage sowie die Mittellage an einem Berührungspunkt des ersten Langsiebs und des zweiten Langsiebs miteinander vergautscht werden, und die so miteinander vergautschten Lagen insbesondere im Bereich einer Gautschwalze, um die das erste Langsieb nach dem Vergautschen der Decklage und Unterdeck- oder Schonlage mit der Mittellage geführt wird, mit einer auf einem dritten Langsieb aus einer mittels eines weiteren Stoffauflaufs zugeführten Faserstoffsuspension gebildeten Rücklage vergautscht werden

Bevorzugt werden mittels des Mehrschichtstoffauflaufs dem betreffenden Langsieb bzw. TopFormer zumindest zwei unterschiedliche und/oder unterschiedlich gefärbte Faserstoffsuspensionen zugeführt.

Dabei ist insbesondere von Vorteil, wenn mittels des Mehrschichtstoffauflaufs dem betreffenden Langsieb bzw. TopFormer zumindest zwei Faserstoffsuspensionen mit gleichem oder unterschiedlichem Faserlängen- und/oder gleichem oder unterschiedlichem Füllstoffspektrum zugeführt werden.

Gemäß einer bevorzugten praktischen Ausführungsform der erfindungsgemäßen Maschine ist zur Fixierung einer aus einer dem betreffenden Langsieb bzw. Top Former mittels des Mehrschichtstoffauflaufs zugeführten Faserstoffsuspension gebildeten abdeckenden Schicht dem betreffenden Langsieb bzw. TopFormer ein besaugter Siebtisch zugeordnet.

Dabei ist als besaugter Siebtisch bevorzugt ein möglichst kleine Impulse erzeugender Siebtisch vorgesehen, um eine unerwünschte Vermischung der abdeckenden Schicht mit einer jeweiligen weiteren, aus einer anderen vom Mehrschichtstoffauflauf gelieferten Faserstoffsuspension gebildeten Schicht zumindest im Wesentlichen zu verhindern.

In bestimmten Fällen ist es von Vorteil, wenn der Mehrschichtstoffauflauf als Zweischichtstoffauflauf ausgeführt ist.

Von Vorteil ist insbesondere auch, wenn aus den vom Mehrschichtstoffauflauf gelieferten Faserstoffsuspensionen eine Decklage und eine Unterdeck- oder Schonlage erzeugt werden.

Eine bevorzugte praktische Ausführungsform der erfindungsgemäßen Maschine zeichnet sich dadurch aus, dass sie zur Bildung einer vierlagigen Faserstoffbahn ausgeführt ist.

Dabei kann die erfindungsgemäße Maschine insbesondere zur Bildung einer mehrlagigen Faserstoffbahn mit einer Decklage, einer Unterdeck- oder Schonlage, einer Mittellage und einer Decklage ausgeführt sein.

Die Erfindung wird im Folgenden anhand eines Ausführungsbeispiels unter Bezugnahme auf die Zeichnung erläutert; in dieser zeigen:
- Fig. 1: eine schematische Darstellung einer herkömmlichen Maschine zur Herstellung einer vierlagigen Kartonbahn, und
- Fig. 2: eine schematische Darstellung einer beispielhaften Ausführungsform einer erfindungsgemäßen Maschine zur Herstellung einer hier beispielsweise vierlagigen Kartonbahn.

Fig. 1 zeigt in schematischer Darstellung eine herkömmliche Maschine 10 zur Herstellung einer vierlagigen Kartonbahn mit einer Decklage, einer Unterdeck- oder Schonlage, einer Mittellage und einer Rücklage.

Dabei wird die Decklage aus einer mittels eines ersten Stoffauflaufs 12 auf ein erstes Langsieb 14 aufgebrachten Faserstoffsuspension, die Unterdeck- oder Schonlage durch eine mittels eines zweiten Stoffauflaufs 16 auf ein zweites Langsieb 18 aufgebrachte Faserstoffsuspension und die Mittellage durch eine mittels eines dritten Stoffauflaufs 20 auf ein drittes Langsieb 22 aufgebrachte Faserstoffsuspension gebildet. Dabei ist dem dritten Langsieb 22 im vorliegenden Fall beispielsweise ein Former 24 zugeordnet. Die Rücklage wird durch eine mittels eines vierten Stoffauflaufs 26 auf ein viertes Langsieb 28 aufgebrachte Faserstoffsuspension gebildet.

Die auf dem zweiten Langsieb 18 gebildete Unterdeck- oder Schonlage wird mit der auf dem dritten Langsieb 22 gebildeten Mittellage an einem Berührungspunkt 30 der beiden Siebe 18 und 22 vergautscht. Die so miteinander vergautschten Unterdeck- bzw. Schon- und Mittellage werden anschließend an einem Berührungspunkt 32 des zweiten Langsiebs 18 mit dem vierten Langsieb 28 mit der auf diesem vierten Langsieb 28 gebildeten Rücklage vergautscht. Die so miteinander vergautschten Lagen, d.h. Unterdeck- oder Schonlage, Mittellage und Rücklage, werden schließlich an einem Berührungspunkt 34 des vierten Langsiebs 28 mit dem ersten Langsieb 14 mit der Decklage vergautscht.

Eine solche herkömmliche Maschine ist unter anderem mit den eingangs genannten Nachteilen behaftet.

Fig. 2 zeigt in schematischer Darstellung eine beispielhafte Ausführungsform einer erfindungsgemäßen Maschine 36 zur Herstellung einer mehrlagigen Faserstoffbahn. Dabei ist die Maschine 36 im vorliegenden Fall beispielsweise zur Herstellung einer vierlagigen Kartonbahn ausgeführt.

Dabei umfasst diese Maschine 36 als Mehrschichtstoffauflauf beispielsweise einen Zweischichtstoffauflauf 38 sowie ein erstes Langsieb 40, auf dem durch die mittels des Zweischichtstoffauflaufs 38 gelieferten Faserstoffsuspensionen eine Decklage sowie eine Unterdeck- oder Schonlage gebildet werden. Das erste Langsieb 40 ist im Bereich des Zweischichtstoffauflaufs 38 um eine Brustwalze 42 geführt, der eine Brustwalzenschüttelung 44 zugeordnet ist, über die die Brustwalze 42 und damit das erste Langsieb 28 horizontal in Querrichtung (CD-Richtung) der Maschine gerüttelt wird.

Auf einem zweiten Langsieb 46 wird aus einer diesem mittels eines weiteren Stoffauflaufs 48 zugeführten Faserstoffsuspension eine Mittellage gebildet. Dabei kann diesem zweiten Langsieb 46 wie dargestellt beispielsweise ein Former 50 zugeordnet sein. Die Decklage und Unterdeck- bzw. Schonlage sowie die Mittellage werden an einem Berührungspunkt 52 des ersten Langsiebs 40 und des zweiten Langsiebs 46 miteinander vergautscht. Schließlich werden die so miteinander vergautschten Lagen, nämlich die Decklage, die Unterdeck- oder Schonlage und die Mittellage, an einem Berührungspunkt 54, im vorliegenden Fall im Bereich einer Gautschwalze 56, um die das erste Langsieb 40 nach dem Vergautschen der Decklage und Unterdeck- oder Schonlage mit der Mittellage geführt wird, mit einer auf einem dritten Langsieb 58 aus einer mittels eines weiteren Stoffauflaufs 60 zugeführten Faserstoffsuspension gebildeten Rücklage vergautscht.

Mittels des Zweischichtstoffauflaufs 38 können dem ersten Langsieb 40 beispielsweise zwei unterschiedliche und/oder unterschiedlich gefärbte Faserstoffsuspensionen zugeführt werden. Dabei können diesem ersten Langsieb 40 mittels des Zweischichtstoffauflaufs 38 beispielsweise zwei Faserstoffsuspensionen mit gleichem oder unterschiedlichem Faserlängen- und/oder gleichem oder unterschiedlichem Füllstoffspektrum zugeführt werden.

Zur schnelleren Fixierung der abdeckenden Schicht bzw. Decklage kann dem ersten Langsieb 40 ein besaugter Siebtisch zugeordnet werden. Dabei kann als besaugter Siebtisch insbesondere ein möglichst kleine Impulse erzeugender Siebtisch verwendet werden, um eine unerwünschte Vermischung der Decklage mit der aus der anderen vom Zweischichtstoffauflauf gelieferten Faserstoffsuspension gebildeten Unterdeck- bzw. Schonlage zumindest im Wesentlichen zu verhindern.

Mit einer solchen erfindungsgemäßen Maschine ist es unter anderem möglich, zwei unterschiedliche und/oder unterschiedlich gefärbte Faserstoffe mit gleichem oder unterschiedlichem Faserlängen- und/oder Feinstoff- und/oder Füllstoffspektrum mit nur einer Formiereinheit zu erzeugen und dabei die Abdeckungsqualität gegenüber der herkömmlichen Betriebsweise ohne Siebschüttelung deutlich zu verbessern. Eine gute Lagenreinheit erfordert zum einen eine rasche Fixierung der abdeckenden Schicht und zum anderen eine möglichst gleichmäßige gute Formation, die das unvermeidbare Durchscheinen der anderen Schicht insbesondere bei kleinen Flächengewichten der abdeckenden Schicht bzw. hohem Farbkontrast der beiden Schichten gleichsam wie Milchglas egalisiert. Die rasche Fixierung der abdeckenden Schicht wird beispielsweise durch den genannten besaugten Siebtisch gewährleistet, der bevorzugt mit möglichst kleinen Impulsen die ungewünschte Vermischung der beiden Schichten bzw. der Decklage und der Unterdeck- bzw. Schonlage im Wesentlichen verhindert.

Durch die erforderliche geringe Turbulenz zu Beginn der Blattbildung können sich bisher vor allem in der abdeckenden Schicht vermehrt Flocken oder oberflächliche Streifen ausbilden, die die Abdeckungsqualität negativ beeinflussen. Diese Flocken bzw. Streifen werden durch den erfindungsgemäßen Einsatz einer Siebschüttelung nunmehr egalisiert. Dies bringt insbesondere den Vorteil mit sich, dass die durch die pulsationsarme Blattbildung bedingten Formationseinbußen und oberflächlichen Ungleichmäßigkeiten ausgeglichen werden, ohne eine Vermischung der abdeckenden Schicht und der weiteren Schicht, wie sie zum Beispiel durch Einbringen durch Turbulenz entstehen würde, zu bewirken.

Zudem gleicht die erfindungsgemäße Siebschüttelung das erhöhte Reißlängenverhältnis RLV aus, das durch den für die Abdeckung und Formation vorteilhaften Betrieb des Stoffauflaufs im Unter- bzw. Überstau entsteht. Ein sich bisher insbesondere bei der Herstellung von Verpackungspapieren oft nachteilig auswirkendes größeres Reißlängenverhältnis RLV und eine damit verbundene Verringerung der Querfestigkeit werden somit durch die erfindungsgemäße Siebschüttelung vermieden bzw. zumindest reduziert. Von Vorteil ist zudem, dass sich eine kürzere Maschinenlänge ergibt und ein Stoffauflauf entfällt, womit auch die Herstellungskosten entsprechend reduziert werden.

### Bezugszeichenliste

- 10: herkömmliche Maschine
- 12: erster Stoffauflauf
- 14: erstes Langsieb
- 16: zweiter Stoffauflauf
- 18: zweites Langsieb
- 20: dritter Stoffauflauf
- 22: drittes Langsieb
- 24: Former
- 26: vierter Stoffauflauf
- 28: viertes Langsieb
- 30: Berührungspunkt
- 32: Berührungspunkt
- 34: Berührungspunkt
- 36: erfindungsgemäße Maschine
- 38: Mehrschichtstoffauflauf, Zweischichtstoffauflauf
- 40: erstes Langsieb
- 42: Brustwalze
- 44: Brustwalzenschüttelung
- 46: zweites Langsieb
- 48: weiterer Stoffauflauf
- 50: Former
- 52: Berührungspunkt
- 54: Berührungspunkt
- 56: Gautschwalze
- 58: drittes Langsieb
- 60: weiterer Stoffauflauf

## Patentansprüche

1. Verfahren zur Herstellung einer mehrlagigen Faserstoffbahn, insbesondere mehrlagigen Papier- oder Kartonbahn, bei dem zumindest zwei Lagen aus mittels eines Mehrschichtstoffauflaufs (38) einem mit einer Brustwalzenschüttelung (44) versehenen Langsieb (40) oder TopFormer, insbesondere TopFormer F^{®} der Anmelderin, zugeführten Faserstoffsuspensionen gebildet werden,
**dadurch gekennzeichnet, dass** eine Decklage und eine Unterdeck- oder Schonlage aus den vom Mehrschichtstoffauflauf (38) gelieferten Faserstoffsuspensionen auf einem um eine Brustwalze (42) mit zugeordneter Brustwalzenschüttelung (44) geführten ersten Langsieb (40) und eine Mittellage auf einem zweiten Langsieb (46) aus einer diesem mittels eines weiteren Stoffauflaufs (48) zugeführten Faserstoffsuspension gebildet werden, die Decklage und Unterdeck- oder Schonlage sowie die Mittellage an einem Berührungspunkt (54) des ersten Langsiebs (40) und des zweiten Langsiebs (46) miteinander vergautscht werden, und die so miteinander vergautschten Lagen insbesondere im Bereich einer Gautschwalze (56), um die das erste Langsieb (40) nach dem Vergautschen der Decklage und Unterdeck- oder Schonlage mit der Mittellage geführt wird, mit einer auf einem dritten Langsieb (58) aus einer mittels eines weiteren Stoffauflaufs (60) zugeführten Faserstoffsuspension gebildeten Rücklage vergautscht werden.

2. Verfahren nach Anspruch 1,
**dadurch gekennzeichnet, dass** mittels des Mehrschichtstoffauflaufs (38) dem betreffenden Langsieb (40) bzw. TopFormer zumindest zwei unterschiedliche und/oder unterschiedlich gefärbte Faserstoffsuspensionen zugeführt werden.

3. Verfahren nach Anspruch 2,
**dadurch gekennzeichnet, dass** mittels des Mehrschichtstoffauflaufs (38) dem betreffenden Langsieb (40) bzw. TopFormer zumindest zwei Faserstoffsuspensionen mit gleichem oder unterschiedlichem Faserlängen- und/oder gleichem oder unterschiedlichem Füllstoffspektrum zugeführt werden.

4. Verfahren nach zumindest einem der vorstehenden Ansprüche,
**dadurch gekennzeichnet, dass** zur Fixierung einer aus einer dem betreffenden Langsieb (40) bzw. TopFormer mittels des Mehrschichtstoffauflaufs (38) zugeführten Faserstoffsuspension gebildeten abdeckenden Schicht dem betreffenden Langsieb (40) bzw. TopFormer ein besaugter Siebtisch zugeordnet wird.

5. Verfahren nach zumindest einem der vorstehenden Ansprüche,
**dadurch gekennzeichnet, dass** als Mehrschichtstoffauflauf ein Zweischichtstoffauflauf (38) eingesetzt wird.

6. Maschine (36) zur Herstellung einer mehrlagigen Faserstoffbahn, insbesondere mehrlagigen Papier- oder Kartonbahn, insbesondere zur Durchführung des Verfahrens nach einem der vorstehenden Ansprüche, wobei zur Bildung von zumindest zwei Lagen ein Mehrschichtstoffauflauf (38) vorgesehen ist und die von diesem Mehrschichtstoffauflauf (38) gelieferten Faserstoffsuspensionen zur Bildung der zumindest zwei Lagen einem mit einer Brustwalzenschüttelung (44) versehenen Langsieb (40) oder TopFormer F^{®}, insbesondere Topformer F der Anmelderin, zugeführt werden,
**dadurch gekennzeichnet, dass** aus den vom Mehrschichtstoffauflauf (38) gelieferten Faserstoffsuspensionen auf einem um eine Brustwalze (42) mit zugeordneter Brustwalzenschüttelung (44) geführten ersten Langsieb (40) eine Decklage und eine Unterdeck- oder Schonlage und auf einem zweiten Langsieb (46) aus einer diesem mittels eines weiteren Stoffauflaufs (48) zugeführten Faserstoffsuspension eine Mittellage gebildet werden, die Decklage und Unterdeck- oder Schonlage sowie die Mittellage an einem Berührungspunkt (54) des ersten Langsiebs (40) und des zweiten Langsiebs (46) miteinander vergautscht werden, und die so miteinander vergautschten Lagen insbesondere im Bereich einer Gautschwalze (56), um die das erste Langsieb (40) nach dem Vergautschen der Decklage und Unterdeck- oder Schonlage mit der Mittellage geführt wird, mit einer auf einem dritten Langsieb (58) aus einer mittels eines weiteren Stoffauflaufs (60) zugeführten Faserstoffsuspension gebildeten Rücklage vergautscht werden.

7. Maschine nach Anspruch 6,
**dadurch gekennzeichnet, dass** mittels des Mehrschichtstoffauflaufs (38) dem betreffenden Langsieb (40) bzw. TopFormer zumindest zwei unterschiedliche und/oder unterschiedlich gefärbte Faserstoffsuspensionen zugeführt werden.

8. Maschine nach Anspruch 7,
**dadurch gekennzeichnet, dass** mittels des Mehrschichtstoffauflaufs (38) dem betreffenden Langsieb (40) bzw. TopFormer zumindest zwei Faserstoffsuspensionen mit gleichem oder unterschiedlichem Faserlängen- und/oder gleichem oder unterschiedlichem Füllstoffspektrum zugeführt werden.

9. Maschine nach zumindest einem der vorstehenden Ansprüche,
**dadurch gekennzeichnet, dass** zur Fixierung einer aus einer dem betreffenden Langsieb (40) bzw. TopFormer mittels des Mehrschichtstoffauflaufs (38) zugeführten Faserstoffsuspension gebildeten abdeckenden Schicht dem betreffenden Langsieb (40) bzw. TopFormer ein besaugter Siebtisch zugeordnet ist.

10. Maschine nach zumindest einem der vorstehenden Ansprüche,
**dadurch gekennzeichnet, dass** der Mehrschichtstoffauflauf (38) als Zweischichtstoffauflauf ausgeführt ist.

## Claims

1. Method for producing a multi-ply fibrous web, in particular a multi-ply paper or board web, in which at least two plies are formed from fibrous slurries supplied by means of a multi-layer headbox (38) to a Fourdrinier wire (40) or top former, in particular TopFormer F^{®} of the Applicant, provided with a breast roll shaker (44),
**characterized in that** a top ply and an underliner or protection ply are formed from the fibrous slurries delivered by the multi-layer headbox (38) on a first Fourdrinier wire (40) guided around a breast roll (42) with an associated breast roll shaker (44), and a middle ply is formed on a second Fourdrinier wire (46) from a fibrous slurry supplied thereto by means of a further headbox (48), the top ply and the underliner or protection ply as well as the middle ply are couched with one another at a point of contact (54) between the first Fourdrinier wire (40) and the second Fourdrinier wire (46), and the plies so couched with one another are couched, in particular in the region of a couch roll (56) around which the first Fourdrinier wire (40) is guided after couching of the top ply and the underliner or protection ply with the middle ply, with a back ply formed on a third Fourdrinier wire (58) from a fibrous slurry supplied by means of a further headbox (60).

2. Method according to Claim 1,
**characterized in that** at least two different and/or differently coloured fibrous slurries are supplied by means of the multi-layer headbox (38) to the Fourdrinier wire (40) or top former in question.

3. Method according to Claim 2,
**characterized in that** at least two fibrous slurries with the same or different fibre length spectra and/or the same or different filler spectra are supplied by means of the multi-layer headbox (38) to the Fourdrinier wire (40) or top former in question.

4. Method according to at least one of the preceding claims,
**characterized in that** the Fourdrinier wire (40) or top former in question has an associated suctioned forming board for fixing of a covering layer formed from a fibrous slurry supplied by means of the multi-layer headbox (38) to the Fourdrinier wire (40) or top former in question.

5. Method according to at least one of the preceding claims,
**characterized in that** the multi-layer headbox used is a two-layer headbox (38).

6. Machine (36) for producing a multi-ply fibrous web, in particular a multi-ply paper or board web, in particular for carrying out the method according to one of the preceding claims, wherein a multi-layer headbox (38) for forming at least two plies is provided and the fibrous slurries delivered by this multi-layer headbox (38) are supplied, in order to form the at least two plies, to a Fourdrinier wire (40) or TopFormer F^{®}, in particular TopFormer F of the Applicant, provided with a breast roll shaker (44),
**characterized in that** a top ply and an underliner or protection ply are formed from the fibrous slurries delivered by the multi-layer headbox (38) on a first Fourdrinier wire (40) guided around a breast roll (42) with an associated breast roll shaker (44), and a middle ply is formed on a second Fourdrinier wire (46) from a fibrous slurry supplied thereto by means of a further headbox (48), the top ply and the underliner or protection ply as well as the middle ply are couched with one another at a point of contact (54) between the first Fourdrinier wire (40) and the second Fourdrinier wire (46), and the plies so couched with one another are couched, in particular in the region of a couch roll (56) around which the first Fourdrinier wire (40) is guided after couching of the top ply and the underliner or protection ply with the middle ply, with a back ply formed on a third Fourdrinier wire (58) from a fibrous slurry supplied by means of a further headbox (60).

7. Machine according to Claim 6,
**characterized in that** at least two different and/or differently coloured fibrous slurries are supplied by means of the multi-layer headbox (38) to the Fourdrinier wire (40) or top former in question.

8. Machine according to Claim 7,
**characterized in that** at least two fibrous slurries with the same or different fibre length spectra and/or the same or different filler spectra are supplied by means of the multi-layer headbox (38) to the Fourdrinier wire (40) or top former in question.

9. Machine according to at least one of the preceding claims,
**characterized in that** the Fourdrinier wire (40) or top former in question has an associated suctioned forming board for fixing of a covering layer formed from a fibrous slurry supplied by means of the multi-layer headbox (38) to the Fourdrinier wire (40) or top former in question.

10. Machine according to at least one of the preceding claims,
**characterized in that** the multi-layer headbox (38) is designed as a two-layer headbox.

## Revendications

1. Procédé de fabrication d'une bande fibreuse multicouche, en particulier une bande de papier ou de carton multicouche, dans lequel au moins deux couches sont formées à partir de suspensions de matière fibreuse amenées au moyen d'une caisse de tête multicouche (38) à une toile longitudinale (40) pourvue d'un secoueur de tête (44) à rouleaux ou à un TopFormer, en particulier un Topformer F^{®} de la demanderesse,
**caractérisé en ce qu'**une couche supérieure de recouvrement et une couche inférieure ou de protection sont formées à partir des suspensions de matière fibreuse fournies par la caisse de tête multicouche (38) sur une première toile longitudinale (40) guidée autour d'un rouleau de tête (42) avec secoueur de tête (44) à rouleaux associé, et **en ce qu'**une couche centrale est formée sur une deuxième toile longitudinale (46) à partir d'une suspension de matière fibreuse amenée à celle-ci au moyen d'une autre caisse de tête (48), la couche supérieure et la couche inférieure ou couche de protection ainsi que la couche centrale sont formées par couchage humide en un point de contact (54) situé entre la première toile longitudinale (40) et la deuxième toile longitudinale (46), et les couches ainsi formées par couchage humide sont pressées, en particulier dans la zone d'un rouleau de couchage (56), autour duquel la première toile longitudinale (40) est guidée avec la couche centrale après le couchage de la couche supérieure et de la couche inférieure ou couche de protection, avec une couche arrière formée sur une troisième toile longitudinale (58) à partir d'une suspension de matière fibreuse amenée au moyen d'une autre caisse de tête (60).

2. Procédé selon la revendication 1,
**caractérisé en ce que**, au moyen de la caisse de tête multicouche (38), au moins deux suspensions de matière fibreuse différentes et/ou de couleurs différentes sont amenées à la toile longitudinale (40) ou au TopFormer concerné.

3. Procédé selon la revendication 2,
**caractérisé en ce qu'**au moins deux suspensions de matière fibreuse ayant des longueurs de fibres identiques ou différentes et/ou un spectre de charges identique ou différent sont amenées à la toile longitudinale (40) ou au TopFormer concerné au moyen de la caisse de tête multicouche (38).

4. Procédé selon au moins une des revendications précédentes,
**caractérisé en ce que**, pour fixer une couche de recouvrement formée à partir d'une suspension de matière fibreuse amenée à la toile longitudinale (40) ou au TopFormer au moyen de la caisse de tête multicouche (38), une table de tamisage à aspiration est associée à la toile longitudinale (40) ou au TopFormer concerné.

5. Procédé selon au moins une des revendications précédentes,
**caractérisé en ce qu'**une caisse de tête à deux couches (38) est utilisée comme caisse de tête multicouche.

6. Machine (36) pour la fabrication d'une bande fibreuse multicouche, en particulier d'une bande de papier ou de carton multicouche, en particulier pour la mise en œuvre du procédé selon l'une des revendications précédentes, dans laquelle, pour former au moins deux couches, il est prévu une caisse de tête multicouche (38) et les suspensions de pâte fournies par cette caisse de tête multicouche (38) sont amenées, pour former lesdites au moins deux couches, à une toile longitudinale (40) muni d'un secoueur de tête (44) à rouleaux ou d'un Topformer F^{®}, en particulier un Topformer F de la demanderesse,
**caractérisée en ce qu'**à partir des suspensions de matière fibreuse fournies par la caisse de tête multicouche (38), une couche supérieure de recouvrement et une couche inférieure ou couche de protection sont formées sur une première toile longitudinale (40) guidée autour d'un rouleau de tête (42) avec secoueur de tête (44) à rouleaux associé, et, sur un deuxième toile longitudinale (46), une couche centrale est formée à partir d'une suspension de matière fibreuse amenée à celle-ci au moyen d'une autre caisse de tête (48), la couche supérieure de recouvrement et la couche inférieure ou couche de protection et la couche centrale ainsi formées sont couchées ensemble en un point de contact (54) de la première toile longitudinale (40) et de la deuxième toile longitudinale (46), et les couches ainsi couchées ensemble, en particulier dans la zone d'un rouleau de couchage (56) autour duquel la première toile longitudinale (40) est guidée après le couchage de la couche supérieure et de la couche inférieure ou couche de protection avec la couche centrale, avec une couche arrière formée sur une troisième toile longitudinale (58) à partir d'une suspension de matière fibreuse amenée au moyen d'une autre caisse de tête (60).

7. Machine selon la revendication 6,
**caractérisée en ce que**, au moyen de la caisse de tête multicouche (38), au moins deux suspensions de matière fibreuse différentes et/ou de couleurs différentes sont amenées à la toile longitudinale (40) ou au TopFormer concerné.

8. Machine selon la revendication 7,
**caractérisée en ce qu'**au moins deux suspensions de matière fibreuse ayant des longueurs de fibres identiques ou différentes et/ou un spectre de charges identique ou différent sont amenées à la toile longitudinale (40) ou au TopFormer concerné au moyen de la caisse de tête multicouche (38).

9. Machine selon au moins une des revendications précédentes,
**caractérisée en ce que**, pour fixer une couche de recouvrement formée à partir d'une suspension de matière fibreuse amenée à la toile longitudinale (40) ou au TopFormer concerné au moyen de la caisse de tête multicouche (38), une table de tamisage avec aspiration est associée à la toile longitudinale (40) ou au TopFormer concerné.

10. Machine selon au moins une des revendications précédentes,
**caractérisée en ce que** la caisse de tête multicouche (38) est réalisée sous forme de caisse de tête à deux couches.
